# EUROPÄISCHE PATENTSCHRIFT

(11) **EP 2 057 107 B1**
(45) Veröffentlichungstag und Bekanntmachung des Hinweises auf die Patenterteilung: **06.07.2011**
(21) Anmeldenummer: 07801637.5
(22) Anmeldetag: 13.08.2007
(51) Int. Cl.: C04B 41/00, C09D 5/00, C23C 26/00

(54) **SCHLICHTE ZUR HERSTELLUNG EINER BN-HALTIGEN BESCHICHTUNG, VERFAHREN ZU DEREN HERSTELLUNG, BESCHICHTETER KÖRPER, DESSEN HERSTELLUNG UND DESSEN VERWENDUNG**
SIZE FOR PRODUCTION OF A BN-CONTAINING COATING, METHOD FOR PRODUCTION THEREOF COATED BODY PRODUCTION AND USE THEREOF
PRODUIT D'ENCOLLAGE POUR LA PRODUCTION D'UN REVÊTEMENT CONTENANT DU BN, SON PROCÉDÉ DE FABRICATION, CORPS REVÊTU, SA PRODUCTION ET SON UTILISATION

(30) Priorität: 01.09.2006 DE 102006041047
(43) Veröffentlichungstag der Anmeldung: 13.05.2009
(73) Patentinhaber: ESK Ceramics GmbH & Co.KG, 87437 Kempten (DE)
(72) Erfinder: ENGLER, Martin, 87439 Kempten (DE); UIBEL, Krishna, 87435 Kempten (DE)
(74) Vertreter: Merkle, Gebhard
(86) Internationale Anmeldenummer: PCT/EP2007/007153
(87) Internationale Veröffentlichungsnummer: WO 2008/025448

(56) Entgegenhaltungen:
- DE-B3- 10 326 769

## Beschreibung

### Gebiet der Erfindung

Die vorliegende Erfindung betrifft eine wasserhaltige Schlichte zur Herstellung einer BN-haltigen Beschichtung auf einem Substrat, ein Verfahren zur Herstellung einer solchen Schlichte, einen beschichteten Körper aus einem Substrat und einer darauf aufgebrachten Beschichtung, die aus der Schlichte hergestellt worden ist, sowie die Verwendung des beschichteten Körpers, beispielsweise in Gestalt von Gießtischen, Gießrinnen und Warmhaltebehältern, auf dem Gebiet der Gießereianwendungen, insbesondere Leichtmetallgießereianwendungen.

### Stand der Technik

Die in Gießereien verwendeten Arbeitsgerätschaften und Vorrichtungen, wie Gießtische, Gießrinnen und Behälter zum Warmhalten und Transportieren von Metallschmelzen, sind in der Regel mit einer Beschichtung versehen, um diese Gerätschaften und Vorrichtungen gegenüber den stark korrosiv wirkenden Metallschmelzen, wie Aluminiumschmelzen, bei Temperaturen im Bereich von 600 bis 950°C zu schützen. Zur Herstellung solcher Beschichtungen werden üblicherweise Schlichten auf Basis von BN-Aufschlämmungen in Wasser, gegebenenfalls mit anorganischen oder organischen Bindern eingesetzt. Als Binder werden beispielsweise Aluminiumoxid, Bentonit. Phosphate und Silicate verwendet. Diese Schlichten haben jedoch den Nachteil, dass mit ihnen nur pulvrige Schichten bzw. Schichten von geringer Schichtdicke rissfrei aufgebracht werden können und dass die Schichten zum Abplatzen neigen und daher nur eine begrenzte Lebensdauer haben. Ein weiterer Nachteil besteht darin, dass aus diesen Schlichten hergestellte Beschichtungen im kalten Zustand nicht oder nur beschränkt abriebfest sind, so dass es leicht zu Beschädigungen der Beschichtungen kommen kann, beispielsweise beim Reinigen mittels metallischer Gegenstände wie Zangen und Eisenstangen. Ist die Beschichtung nicht abrieb- und kratzfest, wird sie hierbei leicht zerstört.

Andererseits sind BN-haltige Hartbeschichtungen und Trennmittelschichten ebenfalls aus dem Stand der Technik bekannt. So beschreibt die DE 101 27 494 B4 eine hochtemperaturstabile anorganische Schicht, hergestellt aus einem keramischen Versatz von Bornitrid, mindestens einem aus keramischen Nanoteilchen bestehenden, anorganischen Bindersystem und mindestens einem Lösungsmittel, beispielsweise Wasser.

Die EP 1 386 983 B1 beschreibt eine keramische Beschichtung, hergestellt aus einer Mischung aus Bornitrid, mindestens einem anorganischen Bindemittel einer mittleren Teilchengröße im Nanometerbereich und mindestens einem Lösungsmittel und/oder Wasser durch Auftragen der Mischung auf eine metallische oder keramische Oberfläche und Einbrennen der Mischung.

Die DE 103 26 769 B3 beschreibt dauerhafte BN-Formtrennschichten für das Druckgießen von Nichteisenmetallen sowie Schlichten zu deren Herstellung, wobei refraktäre nanoskalige Bindemittel als Bindephase für Bornitrid eingesetzt werden. Insbesondere werden Suspensionen aus SiO₂-basiertem Sol-Gel-Binder und BN-Pulver auf Metall- oder anorganische Nichtmetalloberflächen aufgebracht und die so erhaltenen Beschichtungen getrocknet und thermisch verdichtet. Bei Temperaturen über 500°C wandelt sich das Bindersystem in eine glasartige Matrix um, die der dabei entstehenden keramischen Schicht mechanische Stabilität verleiht.

Die vorgenannten BN-Hartbeschichtungen und Trennmittelschichten sind jedoch für Metallgießereianwendungen nicht einsetzbar, da diese Schichten eine sorgfältige Oberflächenvorbehandlung und eine hohe Gleichmäßigkeit bei der Schichtaufbringung erfordern, was unter den Bedingungen in Gießereien nicht umsetzbar ist. Ebeso müssen in Gießereien auch unebene Untergründe beschichtet werden, was mit den aus den vorgenannten Patentschriften bekannten Schlichten ebenfalls nicht möglich ist. Mit den Schlichten gemäß diesen Patentschriften können ebenso wie bereits mit den üblicherweise in Gießereiten eingesetzten Gießereischlichten nur Schichten von begrenzter Schichtdicke defektfrei aufgebracht, getrocknet und eingebrannt werden. Diese Schichten weisen weiterhin nur eine begrenzte Lebensdauer auf und sind auch im kalten Zustand nur beschränkt abrieb- und kratzfest.

### Aufgabe der Erfindung

Der Erfindung liegt daher die Aufgabe zugrunde, eine BN-haltige Schlichte zur Verfügung zu stellen, mit der dicke Beschichtungen hoher Lebensdauer rissfrei hergestellt werden können, wobei die Beschichtungen nicht zum Abplatzen neigen und deren Rissanfälligkeit, insbesondere im Einsatz bei Gießeretanwendungen, geringer und deren Abrasionsbeständigkeit im kalten Zustand höher ist als bei den aus dem Stand der Technik bekannten Beschichtungen für Gießereianwendungen.

### Zusammenfassung der Erfindung

Die oben genannte Aufgabe wird erfindungsgemäß gelöst durch eine Schlichte zur Herstellung einer BN-haltigen Beschichtung auf einem Substrat gemäß Anspruch 1, ein Verfahren zur Herstellung einer solchen Schlichte gemäß Anspruch 11, einen beschichteten Körper, umfassend ein Substrat mit einer darauf aufgebrachten Beschichtung gemäß Anspruch 12, ein Verfahren zur Herstellung eines solchen beschichteten Körpers gemäß Anspruch 15 sowie die Verwendung eines beschichteten Körpers gemäß Anspruch 19. Vorteilhafte bzw. besonders zweckmäßige Ausgestaltungen des Anmeldungsgegenstandes sind in den Unteransprüchen angegeben.

Gemäß der Erfindung hat sich in überraschender Weise gezeigt, dass die aus den erfindungsgemäßen Schlichten hergestellten Beschichtungen bei den üblichen Anwendungstemperaturen über längere Zeit flexibel sind, welche Eigenschaft hierin als "Heißflexibilität" bezeichnet wird. Eine solche Heißflexibilität kann bei den aus dem Stand der Technik bekannten Beschichtungen nicht beobachtet werden. Dadurch kann die Entstehung von Rissen in den Beschichtungen aufgrund von unterschiedlichen Ausdehnungskoeffizienten zwischen Substrat- und Beschichtungsmaterial verhindert werden oder eventuell aufgetretene Risse werden wieder geheilt, so dass den erfindungsgemäßen Beschichtungen eine Selbstheilungseigenschaft zukommt. Dadurch haben die erfingdungsgemäß hergestellten Beschichtungen im Einsatz auch eine deutlich geringere Neigung zum Abplatzen, so dass Beschichtungen mit einer deutlich längeren Lebensdauer erzielt werden.

Durch diese Flexibilität über die gesamte Anwendungstemperatur können die Beschichtungen auch schnell von Raumtemperatur bis auf die üblichen Anwendungstemperaturen von 600 bis 950°C aufgeheizt werden.

Ferner sind die erfindungsgemäß hergestellten Beschichtungen auch im kalten Zustand abriebfest, was bei Schichten, die aus herkömmlichen Gießeretschlichten hergestellt werden, nicht der Fall ist. Dies reduziert die Gefahr der Beschädigung der Beschichtungen beim Reinigen mit Werkzeugen, und die mit einer solchen Beschichtung versehenen Gerätschaften und Vorrichtungen sind ohne Reparatur über längere Zeit wiederverwendbar.

Weiterhin können mit den erfindungsgemäßen Schlichten dicke Schichten rissfrei hergestellt werden, wobei die mögliche Schichtdicke deutlich höher ist als bei den im Stand der Technik bekannten Beschichtungen. Die Herstellung dicker Schichten ermöglicht es auch, im Susbtrat eventuell vorhandene Risse und Oberflächenunebenheiten zu füllen und zu schließen. Ferner können durch die hohen erzielbaren Schichtdicken Defekte in den Gerätschaften und Werkzeugen gefüllt werden, ohne dass bei der anschließenden Trocknung Risse entstehen. Zudem können gegebenenfalls entstandene Risse mit den erfindungsgemäßen Schlichten versiegelt werden. Ein weiterer Vorteil solcher dicken Schichten ist deren längere Lebenszeit, da für deren Abnutzung, auch bei abrasivem Verschleiß, eine höhere Schichtdicke zur Verfügung steht.

Zudem können die erfindungsgemäßen Schlichten auch auf unsaubere Untergründe ohne aufwendige Oberflächenvorbehandlung appliziert werden, was mit Schlichten gemäß den eingangs genannten Patentschriften nicht möglich ist.

Ein zusätzlicher überraschender Vorteil der erfindungsgemäß herstellbaren Beschichtungen besteht darin, dass durch eine Zersetzung der darin enthaltenen, wasserunlöslichen Borverbindung bei Temperaturen ab 600°C nichtoxidationsbeständige Substrate, wie beispielsweise Metall oder Graphit, effektiv vor Korrosion geschützt werden. Eine solche Zersetzung der wasserunlöslichen Borverbindung verläuft offensichtlich über den Verbrauch von Sauerstoff, so dass Sauerstoff während der Zersetzung der borhaltigen Verbindung in der Beschichtung nicht an die Susbtratoberfläche gelangen kann.

### Kurze Beschreibung der beigefügten Zeichnung

Die **Abbildung 1** ist ein Diagramm aus einem Abrasionstest, bei dem die Abrasionsbeständigkeit einer Beschichtung aus einer erfindungsgemäßen Schlichte gemäß Beispiel 3 mit handelsüblichen Beschichtungen verglichen wurde.

### Detaillierte Beschreibung der Erfindung

Gegenstand der Erfindung ist somit eine wasserhaltige Schlichte zur Herstellung einer BN-haltigen Beschichtung auf einem Substrat, umfassend, bezogen auf den Feststoffgehalt der Schlichte,
a) 45-90 Gew.-% BN,
b) 3-25 Gew.-% Böhmit-Nanoteilchen,
c) 0.5-5 Gew.-% mindestens eines Borats,
d) 2-30 Gew.-% mindestens einer wasserunlöslichen, von den Komponenten a) und c) verschiedenen Borverbindung,
e) 2-30 Gew.-% einer organischen Verbindung,
wobei der Feststoffgehalt der Schlichte 15-60 Gew.-% beträgt.

Als Lösemittel bzw. Dispergiermedium für die erfindungsgemäßen wasserhaltigen Schlichten können Wasser, Alkohole, wie Ethanol, oder Wasser/Alkohol-Mischungen eingesetzt werden. Für die Anwendung als Gießereischlichte wird vorzugsweise nur Wasser eingesetzt, da für solche Anwendungen brennbare Lösungsmittel unerwünscht sind.

Der Feststoffgehalt der Schlichte beträgt vorzugsweise 20-40 Gew.-%, weiter vorzugsweise 25-35 Gew.-%.

Bezogen auf den Feststoffgehalt der Schlichte betragen der BN-Gehalt vorzugsweise 45-85 Gew.-%, weiter vorzugsweise 45-75 Gew.-%, der Gehalt an Böhmit-Nanoteilchen vorzugsweise 5-20 Gew.-%, weiter vorzugsweise 10-18 Gew.-%, der Gehalt an Borat vorzugsweise 1-4 Gew.-%, weiter vorzugsweise 1-3 Gew.-%, der Gehalt der wasserunlöslichen Borverbindung vorzugsweise 5-25 Gew.-%, weiter vorzugsweise 5-20 Gew.-% und der Gehalt an einer organischen Verbindung vorzugsweise 3-20 Gew.-%, weiter vorzugsweise 3-15 Gew.-%.

Weiterhin ist es bevorzugt, dass die erfindungsgemäße Schlichte, bezogen auf die Gesamtzusammensetzung der Schlichte, mindestens eine der folgenden Komponenten umfasst
f) bis zu 2 Gew.-%, vorzugsweise bis zu 1 Gew.-%, weiter vorzugsweise bis zu 0,5 Gew.-% Borsäure.
g) bis zu 15 Gew.-%, vorzugsweise 0,5-10 Gew.-%, insbesondere bevorzugt 1-8 Gew.-% mindestens eines aus Oxiden, Carbiden und Nitriden gewählten Hartstoffes.
h) bis zu 15 Gew.-%, vorzugsweise 0,5-10 Gew.-%, weiter vorzugsweise 1-8 Gew.-% mindestens eines Metallpulvers.

Das BN der Komponente a) wird vorzugsweise als BN-Pulver mit einer mittleren Teilchengröße von 1-30 µm, weiter vorzugsweise 2-15 µm eingesetzt. Es können auch BN-Agglomerate mit einer mittleren Agglomeratgröße von 20-100 µm, bevorzugt 20-50 µm, verwendet werden. Ebenso sind Mischungen aus beiden Formen möglich. Das eingesetzte BN kann weiterhin bis zu 10 Gew.-% verschiedener Verunreinigungen und Zusätze enthalten. Insbesondere sind zu erwähnen Borsäure, Bortrioxid, Kohlenstoff, Alkali- oder Erdalkaliborate. Es wird jedoch bevorzugt, dass möglichst reines, ausgewaschenes BN mit einer Reinheit von mindestens 98%, bevorzugt 99%, eingesetzt wird.

Die in der erfindungsgemäßen Schlichte eingesetzten Böhmit-Nanoteilchen besitzen vorzugsweise eine mittlere Teilchengröße von 1-100 nm, weiter vorzugsweise 1-40 nm und insbesondere bevorzugt 2-20 nm. Es kann kommerziell erhältliches Böhmitpulver verwendet werden, beispielsweise wie von der Firma Sasol in den Qualitäten Disperal oder Dispal vertrieben, wobei vorzugsweise ein solches mit der Produktbezeichnung Disperal P2 eingesetzt wird.

Das Borat c) wird vorzugsweise aus der Lithiumborat, Kaliumborat, Natriumborat, Calciumborat und Borax umfassenden Gruppe gewählt, wobei insbesondere Borax bevorzugt ist. Das Borat kann auch als herstellungsbedingte Verunreinigung im BN-Pulver enthalten sein.

Die wasserunlösliche Borverbindung d) wird vorzugsweise aus der Borcarbid (B₄C), Metallboride und elementares Bor umfassenden Gruppe gewählt. Diese Borverbindungen werden beim bestimmungsgemäßen Einsatz der Schlichten mit Luftsauerstoff zu Boroxid oxidiert, wobei insbesondere Borcarbid bevorzugt ist. Beispiele geeigneter Metallboride sind TiB₂. ZrB₂ und CaB₆.

Als organische Verbindung e) sind Verbindungen geeignet, welche beim bestimmungsgemäßen Einsatz der Schlichten eine flüssige bzw. viskose Phase ausbilden und bei höheren Temperaturen ausbrennen und dabei Poren zurücklassen. Solche organischen Verbindungen werden vorzugsweise aus der synthetische Polymere, wie Thermoplaste, natürliche Polymere, wie Cellulosen und Cellulose-Derivate, Wachse, Öle und Polyphosphatester umfassenden Gruppe gewählt. Ebenfalls können Wasserlacke in Form einer Suspension oder Emulsion mit feiner Dispersionsverteilung, vorzugsweise mit einer Partikel- bzw. Tropfengröße < 50 µm, eingesetzt werden. Bevorzugt sind niedrigschmelzende Verbindungen und nichtwasserlösliche Verbindungen. Wasserlösliche Verbindungen sollten nicht auskristallisieren. Insbesondere bevorzugt wird als organische Verbindung ein Polyvinylbutyral (PVB) eingesetzt.

Die wahlweise enthaltenen Hartstoffe g) werden vorzugsweise aus der Al₂O₃, ZrO_{2,} TiO₂ und SiC umfassenden Gruppe gewählt. Diese zusätzlichen Hartstoffe erhöhen die Abriebfestigkeit im kalten Zustand der aus den Schlichten hergestellten Beschichtungen. Obwohl unter den zuletzt genannten Stoffen TiO₂ die geringste Härte aufweist, eignet es sich insbesondere beim Einsatz der Schlichte unter oxidierenden Bedingungen.

Das wahlweise enthaltene Metallpulver h) wird vorzugsweise dann zugesetzt, wenn die erfindungsgemäßen Schlichten zur Beschichtung metallischer Substrate vorgesehen sind. Vorzugsweise werden die Metallpulver aus der Gruppe der Metalle Al, Mg, Si, Zr, Sn, Zn, Mischungen oder Legierungen daraus ausgewählt, welche in der Lage sind, Eisen aus metallischen Substraten zu lösen. Dadurch werden an der Grenzfläche zwischen Substrat und Beschichtung Mischkristalle oder intermetallische Phasen gebildet. Die Oxidationsprodukte dieser Phasen bilden einen Schutzfilm aus, so dass die Oxidationsbeständigkeit des Substrats dadurch verbessert wird. Insbesondere bevorzugt wird das Metallpulver h) aus der Gruppe der Leichtmetalle mit einem Schmelzpunkt unterhalb 800°C, besonders bevorzugt aus Al, Mg, deren Mischungen und Legierungen, ausgewählt.

Gegenstand der Erfindung ist ebenso ein Verfahren zur Herstellung einer erfindungsgemäßen wasserhaltigen Schlichte, umfassend die Schritte
i) Herstellen eines Böhmitsols in einem wässrigen Medium,
ii) Zugeben der restlichen Bestandteile unter gleichzeitiger Homogenisierung zur Erzielung der Schlichte.

Zur Herstellung des Böhmitsols können kommerziell erhältliche Böhmit-Pulverqualitäten mit Partikelgrößen im Nanometerbereich eingesetzt werden, beispielsweise die oben erwähnten, kommerziell erhältlichen Böhmitpulver der Firma Sasol. Die Böhmitpulver werden in ein wässriges Medium, vorzugsweise Wasser, eingerührt, das weiter vorzugsweise vorerwärmt wurde, vorzugsweise auf Temperaturen über 80°C. Alternativ kann die Herstellung eines Böhmitsols über Alkoxidrouten gemäß dem Yoldas-Prozess oder über die Verwendung von Aluminiumsalzen und Zugabe einer Base erfolgen. Nach der Homogenisierung wird die Dispersion üblicherweise durch Säurezugabe peptisiert und in ein Sol überführt. Geeigneterweise können Feststoffkonzentrationen im Sol von bis zu 20 Gew.-% Böhmit, vorzugsweise 5-12 Gew.-%, eingestellt werden.

Das wie oben hergestellte Böhmitsol dient als Dispergiermedium, in das die restlichen Bestandteile der Schlichte durch portionierte Zugabe der Pulverkomponenten bei gleichzeitiger Homogenisierung eingebracht werden. Die Homogenisierung kann mittels üblichen Rührvorrichtungen, wie einem Blattrührer erfolgen. Vorzugsweise werden die restlichen Komponenten in der Reihenfolge 1) wasserlösliche Bestandteile, 2) feine Pulver und 3) grobe Pulver zugegeben. Für hohe Dispergierungsgrade kann die Homogenisierung in einer Kugelmühle, in einem Attritor, mit einem Ultraturrax oder mit Hilfe anderer Dispergier- oder Mahlaggregate erfolgen.

Gegenstand der Erfindung ist weiterhin ein beschichteter Körper, umfassend ein Substrat mit einer darauf aufgebrachten Beschichtung, wobei die Beschichtung aus einer erfindungsgemäßen Schlichte hergestellt worden ist.

Bei dem Substrat kann es sich um ein metallisches, keramisches oder anderes anorganisches (z.B. Graphit) Substrat handeln. Das Substrat kann in Form eines beliebigen Formteils oder Formkörpers, einer Folie, eines Gewebes oder einer Faser vorliegen.

Die erfindungsgemäß vorgesehene Beschichtung weist vorzugsweise eine Dicke von 5-2.000 µm, weiter vorzugsweise 15-1.000 µm, insbesondere bevorzugt 30-500 µm auf, wobei diese Schichtdicken jeweils als mittlere Schichtdicken zu verstehen sind. Die Erzielung defektfreier Beschichtungen dieser Dicke war bisher im Stand der Technik nicht möglich, insbesondere auf metallischen oder dichten Substraten. Vielmehr liegen die gemäß dem Stand der Technik defektfrei applizierten Schichtdicken üblicherweise bei 20-150 µm. Gegenstand der Erfindung ist ebenso ein Verfahren zur Herstellung eines wie oben beschriebenen beschichteten Körpers, umfassend die Schritte
1) Auftragen der oben beschriebenen, erfindungsgemäßen Schlichte auf das Substrat durch ein- oder mehrmaliges Rakeln, Tauchen, Fluten, Schleudern, Sprühen, Bürsten oder Streichen,
2) Trocknen der so erhaltenen Beschichtung,
3) Einbrennen der Beschichtung.

Im obigen Schritt 1) kann die Auftragung der Schlichte bei Raumtemperatur oder bei Substrattemperaturen bis zu 300°C erfolgen. Gegebenenfalls kann das Substrat mit einem Primer vorbehandelt werden.

Die Trocknung der noch feuchten Beschichtung kann bei Raumtemperatur, vorzugsweise jedoch bei Temperaturen von 80-100°C erfolgen.

Das Einbrennen gemäß Schritt 3) kann in situ beim Einsatz des beschichteten Körpers in einer Gießereianwendung erfolgen, wobei die Wärmezufuhr entweder durch den Kontakt mit Metallschmelzen oder heißen Formteilen oder über Strahlung und/oder Konvektion erfolgt. Alternativ kann das Einbrennen aber auch vorher in einem separaten Verfahrensschritt bei Temperaturen von 180 bis 800°C erfolgen, vorzugsweise bei Temperaturen von 470°C oder darüber, insbesondere 500°C oder darüber.

Ohne an eine bestimmte Theorie gebunden zu sein, kann die Funktion und Wirkungsweise der einzelnen Komponenten der erfindungsgemäßen Schlichte bei Ausbildung von Beschichtungen wie folgt erklärt werden. Wie oben bereits erwähnt, sind die erfindungsgemäß erzielbaren Beschichtungen heißflexibel und selbstheilend. Dies kann dadurch erklärt werden, dass beim Durchlaufen des gesamten Temperaturbereichs von Raumtemperatur bis zur Einsatztemperatur von etwa 750°C in der Schlichte bzw. der Beschichtung immer eine flüssige oder viskose Phase zur Verfügung steht, welche dafür sorgt, dass keine Risse entstehen bzw. dass gegebenenfalls entstehende Risse wieder geschlossen werden. Durch die verschiedenen Komponenten der Schlichte ergeben sich überlappende Bereich an flüssigen bzw. viskosen Phasen: Wasser bis 100°C, dann Verflüssigung der organischen Verbindung, beispielsweise flüssiges PVB bei ca. 70-200°C, Borsäure, falls vorhanden, ab 170°C und Boroxid ab 450°C, und oberhalb 600°C wird schließlich die wasserunlösliche Borverbindung, wie B₄C, zu B₂O₃ oxidiert. Gelöstes Borax (Na2B₄O₇ x 10 H₂O) schmilzt bei ca. 75°C und zersetzt sich bei weiterer Temperaturerhöhung zu wasserfreiem Borax, das wiederum bei ca. 742°C schmilzt.

Gemäß der Erfindung hat sich ebenfalls gezeigt, dass beim Austausch der oben erwähnten wasserunlöslichen Borverbindung d), insbesondere B₄C, durch einen entsprechenden Anteil an B₂O₃ oder auch an Borsäure, das B₂O₃ in der Beschichtung auskristallisiert und es zu einem Abplatzen der Beschichtung kommt. Wird jedoch erfindungsgemäß die wasserunlösliche Borverbindung, insbesondere B₄C, zugesetzt, entsteht zwar offensichtlich ebenfalls B₂O₃ als Oxidationsprodukt, aber es kommt überraschenderweise nicht zum unerwünschten Effekt des Auskristallisterens und des Abplatzens der Schicht. Dies war für einen Fachmann nicht vorhersehbar.

Aufgrund der oben beschriebenen Vorteile und Eigenschaften eignet sich ein erfindungsgemäß beschichteter Körper insbesondere auf dem Gebiet der Gießereianwendungen, insbesondere Leichmetallgießereianwendungen. Beispielsweise handelt es sich hierbei bei dem beschichteten Körper um einen Gießtisch, eine Gießrinne oder einen Behälter zum Warmhalten oder Transportieren von Metallschmelzen.

Die erfindungsgemäßen Schlichten können weiterhin bei einem inversen Beschichtungsverfahren eingesetzt werden. Hierbei wird unter Verwendung einer erfindungsgemäßen Schlichte eine Beschichtung auf eine Sandform aufgebracht. In der so beschichteten Form erfolgt dann ein Metallabguss, vorzugsweise eines Metalls mit einem Schmelzpunkt > 1200°C, wobei die Sandform anschließend entfernt wird. Durch ein solches Verfahren kann ein metallischer Gegenstand, beispielsweise ein Gießlöffel, erhalten werden, der bereits mit einer in situ eingebrannten erfindungsgemäßen Beschichtung versehen ist.

Die nachfolgenden Beispiele erläutern die Erfindung.

### Beispiel 1:

### Böhmitsolherstellung über die Pulverroute:

400 ml Wasser werden auf 85-95°C aufgeheizt. Es folgt unter starkem Rühren die Zugabe von 34g nanoskaligem Böhmitpulver. Die Homogenisierung wird unter starkem Rühren innerhalb von 10 Minuten durchgeführt. Die Suspension wird bei Prozesstemperatur mit 6ml konzentrierter Salpetersäure peptisiert. Ein Alterungsschritt wird nicht durchgeführt. Während der Synthese konzentriert sich das Sol auf. Das Sol wird durch Zugabe von Wasser auf einen Böhmitfeststoffgehalt von 7.1 Gew.-% verdünnt.

### Beispiel 2:

### Böhmitsolherstellung über die Precursorroute (Alkoxide):

500 ml Wasser mit einer Temperatur von 85-100°C werden vorgelegt. Der pH-Wert im Wasser wird mit Salpetersäure bereits vor der Synthese auf einen Wert von unter 1 eingestellt. Anschließend erfolgt die Zugabe von 98g Aluminiumisopropoxid. Auf Siedetemperatur des Sols wird das Volumen des Sols rasch auf 3/5 reduziert. Bei der zweiten Säurezugabe wird das Sol mit 10ml konzentrierter Salpetersäure peptisiert, gefolgt von einer raschen Abkühlung des Sols. Das Sol wird durch Zugabe von Wasser auf einen Böhmitfeststoffgehalt von 7.1 Gew.-% verdünnt. Ein Alterungsschritt wird nicht durchgeführt.

### Beispiel 3:

### Herstellung einer Schlichte:

108.3g Sol aus Beispiel 1 oder Beispiel 2 mit einem Feststoffgehalt an Böhmit von 7,1 Gew.% (entsprechend einem Gehalt von 8,3 g hydratisiertem Böhmitpulver Disperal P2 oder entsprechend 6 g resultierendem Al₂O₃-Gehalt) wird als Dispergiermedium vorgelegt. Die pulvrigen Komponenten der Suspension werden unter Verwendung eines Ultraturrax im Sol homogenisiert. Es werden separat voneinander 1g Borsäure, 1g Borax, 4g Borcarbid mit einer mittleren Partikelgröße von 1 µm, 30g Bornitrid mit einer mittleren Partikelgröße von 4 µm und 3,3g Polyvinylbutyral bei laufendem Dispergieraggregat portionsweise zudosiert.

### Beispiel 4:

### Herstellung einer Schlichte:

108,3g Sol aus Beispiel 1 oder Beispiel 2 mit einem Feststoffgehalt an Böhmit von 7.1 Gew.% (entsprechend einem Gehalt von 8,3 g hydratisiertem Böhmitpulver Disperal P2 oder entsprechend 6 g resultierendem Al₂O₃-Gehalt) wird als Dispergiermedium vorgelegt. Die pulvrigen Komponenten der Suspension werden unter Verwendung eines Ultraturrax im Sol homogenisiert. Es werden separat voneinander 1g Borax, 2g Borcarbid mit einer mittleren Partikelgröße von 1 µm, 2g Titandiborid mit einer mittleren Partikelgröße von 4,5 µm, 30g Bornitrid mit einer mittleren Partikelgröße von 4 µm, 1g Aluminiumoxid und 2g Polyvinylbutyral bei laufendem Dispergieraggregat portionsweise zudosiert.

### Beispiel 5:

### Herstellung einer Schlichte:

108,3g Sol aus Beispiel 1 oder Beispiel 2 mit einem Feststoffgehalt an Böhmit von 7.1 Gew.% (entsprechend einem Gehalt von 8,3 g hydratisiertem Böhmitpulver Disperal P2 oder entsprechend 6 g resultierendem Al₂O₃-Gehalt) wird als Dispergiermedium vorgelegt. Die pulvrigen Komponenten der Suspension werden unter Verwendung eines Ultraturrax im Sol homogenisiert. Es werden separat voneinander 0,5g Borax, 1g Borcarbid mit einer mittleren Partikelgröße von 1 µm, 30g Bornitrid mit einer mittleren Partikelgröße von 4 µm und 1g Polyvinylbutyral bei laufendem Dispergieraggregat portionsweise zudosiert. 2g Aluminiumpulver (Standard-Al-Pulver PCS, Eckert-Werke) werden anschließend mit einem Blattrührer eingerührt.

### Vergleichsbeispiele

### 1. Abrasionstest (Taber Abraser-Untersuchungen) an erfindungsgemäßer Beschichtung und Vergleichsbeschichtungen

Für vergleichende Untersuchungen der Abrasionsbeständigkeit der Beschichtungen wurden als Substrat plangeschliffene Scheiben aus Warmarbeitsstahl 1.2343 (X38CrMoV5-1) verwendet. Die BN-Suspensionen (erfindungsgemäße Schlichte nach Beispiel 3, handelsübliche Schlichten mit Aluminiumoxid-Binder, Typ1 und Typ2, sowie mit Magnestumsilikat-Binder) wurden per Sprühen appliziert, bei 90°C eine halbe Stunde getrocknet und bei 750°C eine halbe Stunde eingebrannt.

Nach dem Einbrennen wurden die beschichteten Platten auf Raumtemperatur abgekühlt und in einem Taber Abraser-Test, 3N, Reibrollen AT20D1-CS110F, untersucht.

Für die Untersuchungen wurde ein Gerät der Fa.
TABER® INDUSTRIES
455 Bryant Street
North Tonawanda, New York 14120
USA
verwendet. Die Reibrollen AT20D1 - CS-110F wurden vor jedem Test gereinigt. Das Ergebnis der Untersuchungen ist in Abb. 1 dargestellt. Die BN-Schlichte mit den geringsten Abtragsraten im Test ist die erfindungsgemäße Schlichte aus Beispiel 3. Nach 100 Umdrehungen ist bei den Vergleichsschlichten bereits fast die komplette ursprünglich 50 bis 90 µm dicke Beschichtung abgetragen, während bei der erfindungsgemäßen Schlichte aus Beispiel 3 die Beschichtung nur sehr langsam abgetragen wird und auch nach 500 Umdrehungen noch eine über 40 µm dicke Beschichtung erhalten ist.

### 2. Gitterschnitttest an erfindungsggemäßer Beschichtung und Vergleichsbeschichtungen

Für vergleichende Untersuchungen der Haftfestigkeit der Beschichtungen wurden Gitterschnitttests nach DIN EN ISO 2409 auf plangeschliffenen beschichteten Scheiben aus Warmarbeitsstahl (1.2343 X38CrMoV5-1) durchgeführt. Die Applikation sowie Trocknung und Einbrennen der Beschichtungen erfolgte wie unter 1. beschrieben.

Das Ergebnis der Untersuchungen ist in Tabelle 1 dargestellt.

**Tabelle 1: Ergebnisse des Gitterschnitttests für unterschiedliche BN-Beschichtungen**

| | Erfindungsgemäße Beschichtung (Beispiel 3) | Al₂O₃-Binder (Typ 1) | Al₂O₃-Binder (Typ 2) | Magnesium-silikat-Binder |
|---|---|---|---|---|
| GT-Wert | 0 | 1 | 5 | 5 |

Nach DIN EN ISO 2409 entspricht ein GT-Wert von 0 der besten ermittelbaren Haftfestigkeit. Die erfindungsgemäße Beschichtung nach Beispiel 3 hat den besten Wert erreicht. In Tabelle 2 sind die ermittelbaren GT-Werte zusammengefasst.

**Tabelle 2: Zuordnung von GT-Werte**

| **GT-Werte** | **Beschreibung (Kurzfassung)** |
|---|---|
| 0 | keine Abplatzungen |
| 1 | ca. 5% Abplatzungen |
| 2 | ca. 15% Abplatzungen |
| 3 | ca. 35% Abplatzungen |
| 4 | ca. 65% Abplatzungen |
| 5 | > 65% Abplatzungen |

## Patentansprüche

1. Wasserhaltige Schlichte zur Herstellung einer BN-haltigen Beschichtung auf einem Substrat, umfassend, bezogen auf den Feststoffgehalt der Schlichte,
a) 45-90 Gew.-%, vorzugsweise 45-85 Gew.-%, weiter vorzugsweise 45-75 Gew.-% BN.
b) 3-25 Gew.-%, vorzugsweise 5-20 Gew.-%, weiter vorzugsweise 10-18 Gew.-% Böhmit-Nanoteilchen,
c) 0,5-5 Gew.-%, vorzugsweise 1-4 Gew.-%, weiter vorzugsweise 1-3 Gew.-% mindestens eines Borats,
d) 2-30 Gew.-%, vorzugsweise 5-25 Gew.-%, weiter vorzugsweise 5-20 Gew.-% mindestens einer wasserunlöslichen, von den Komponenten a) und c) verschiedenen Borverbindung,
e) 2-30 Gew.-%, vorzugsweise 3-20 Gew.-%, weiter vorzugsweise 3-15 Gew.-% einer organischen Verbindung,
wobei der Feststoffgehalt der Schlichte 15-60 Gew.-%, vorzugsweise 20-40 Gew.-%, weiter vorzugsweise 25-35 Gew.-% beträgt.

2. Schlichte nach Anspruch 1, umfassend weiterhin, bezogen auf die Gesamtzusammensetzung der Schlichte, mindestens eine der folgenden Komonenten
f) bis zu 2 Gew.-%, vorzugsweise bis zu 1 Gew.-%, weiter vorzugsweise bis zu 0,5 Gew.-% Borsäure,
g) bis zu 15 Gew.-%, vorzugsweise 0,5-10 Gew.-%, weiter vorzugsweise 1-8 Gew.-% mindestens eines aus Oxiden, Carbiden und Nitriden gewählten Hartstoffes,
h) bis zu 15 Gew.-%, vorzugsweise 0.5-10 Gew.-%, weiter vorzugsweise 1-8 Gew.-% mindestens eines Metallpulvers.

3. Schlichte nach mindestens einem der vorangehenden Ansprüche, wobei das Borat c) aus der Lithiumborat, Kaliumborat, Natriumborat, Calciumborat und Borax umfassenden Gruppe gewählt ist.

4. Schlichte nach mindestens einem der vorangehenden Ansprüche, wobei die wasserunlösliche Borverbindung d) aus der Borcarbid, Metallboride und elementares Bor umfassenden Gruppe gewählt ist.

5. Schlichte nach mindestens einem der vorangehenden Ansprüche, wobei die organische Verbindung e) aus der synthetische Polymere, natürliche Polymere, Wachse, Öle und Phosphatester umfassenden Gruppe gewählt ist.

6. Schlichte nach mindestens einem der vorangehenden Ansprüche, wobei die organische Verbindung e) ein Polyvinylbutyral ist.

7. Schlichte nach mindestens einem der vorangehenden Ansprüche, wobei das BN der Komponente a) ein BN-Pulver mit einer mittleren Teilchengröße von 1-30 µm, vorzugsweise 2-15 µm ist.

8. Schlichte nach mindestens einem der vorangehenden Ansprüche, wobei die Böhmit-Nanoteilchen b) eine mittlere Teilchengröße von 1-100 nm, vorzugsweise 1-40 nm, besonders bevorzugt 2-20 nm aufweisen.

9. Schlichte nach mindestens einem der Ansprüche 2-8, wobei die Hartstoffe g) aus der Al₂O₃, ZrO₂, TiO₂ und SiC umfassenden Gruppe gewählt sind.

10. Schlichte nach mindestens einem der Ansprüche 2-9, wobei das Metallpulver h) aus der Gruppe der Metalle Al, Mg, Si, Zr, Sn, Zn, deren Mischungen und deren Legierungen ausgewählt ist, vorzugsweise aus der Gruppe der Leichtmetalle mit einem Schmelzpunkt unterhalb 800°C, besonders bevorzugt Al, Mg, deren Mischungen und Legierungen.

11. Verfahren zur Herstellung einer wasserhaltigen Schlichte gemäß mindestens einem der Ansprüche 1-10, umfassend die Schritte
i) Herstellen eines Böhmitsols in einem wässrigen Medium.
ii) Zugeben der restlichen Bestandteile unter gleichzeitiger Homogenisierung zur Erzielung der Schlichte.

12. Beschichteter Körper, umfassend ein Substrat, wobei das Substrat vorzugsweise aus metallischen, keramischen oder anderen anorganischen Substraten gewählt ist, mit einer darauf aufgebrachten Beschichtung, wobei die Beschichtung aus einer Schlichte gemäß mindestens einem der Ansprüche 1-10 hergestellt worden ist.

13. Beschichteter Körper nach Anspruch 12, wobei das Substrat in Form eines Formteils, einer Folie, eines Gewebes oder einer Faser vorliegt.

14. Beschichteter Körper nach mindestens einem der Ansprüche 12-13, wobei die Beschichtung eine Dicke von 5-2.000 µm, vorzugsweise 15-1.000 µm, weiter vorzugsweise 30-500 µm, aufweist.

15. Verfahren zur Herstellung eines beschichteten Körpers nach mindestens einem der Ansprüche 12-14, umfassend die Schritte
1) Auftragen der Schlichte gemäß mindestens einem der Ansprüche 1-10 auf das Substrat durch ein- oder mehrmaliges Rakeln, Tauchen, Fluten, Schleudern, Sprühen, Bürsten oder Streichen,
2) Trocknen der so erhaltenen Beschichtung,
3) Einbrennen der Beschichtung.

16. Verfahren nach Anspruch 15, wobei das Einbrennen in Schritt 3) in situ beim Einsatz des beschichteten Körpers in einer Gießereianwendung erfolgt.

17. Verfahren nach Anspruch 15, wobei das Einbrennen in Schritt 3) vor dem Einsatz des beschichteten Körpers bei erhöhten Temperaturen erfolgt.

18. Verfahren nach Anspruch 15 und/oder 17, wobei das Einbrennen in Schritt 3) bei Temperaturen von 180 bis 800°C erfolgt.

19. Verwendung eines beschichteten Körpers gemäß mindestens einem der Ansprüche 12-14 auf dem Gebiet der Gießereianwendungen, insbesondere Leichmetallgießereianwendungen, wobei es sich bei dem beschichteten Körper vorzugsweise um einen Gießtisch, eine Gießrinne oder einen Behälter zum Warmhalten von Metallschmelzen handelt.

## Claims

1. A water-containing slip for producing a BN-containing coating on a substrate, which comprises, based on the solids content of the slip,
a) 45-90% by weight, preferably 45-85% by weight, more preferably 45-75% by weight of BN,
b) 3-25% by weight, preferably 5-20% by weight, more preferably 10-18% by weight of boehmite nanoparticles,
c) 0.5-5% by weight, preferably 1-4% by weight, more preferably 1-3% by weight of at least one borate,
d) 2-30% by weight, preferably 5-25% by weight, more preferably 5-20% by weight of at least one water-insoluble boron compound which is different from the components a) and c),
e) 2-30% by weight, preferably 3-20% by weight, more preferably 3-15% by weight of an organic compound,
where the solids content of the slip is 15-60% by weight, preferably 20-40% by weight, more preferably 25-35% by weight.

2. The slip as claimed in claim 1, which further comprises, based on the total composition of the slip, at least one of the following components
f) up to 2% by weight, preferably up to 1% by weight, more preferably up to 0.5% by weight of boric acid,
g) up to 15% by weight, preferably 0.5-10% by weight, more preferably 1-8% by weight of at least one hard material selected from among oxides, carbides and nitrides,
h) up to 15% by weight, preferably 0.5-10% by weight, more preferably 1-8% by weight of at least one metal powder.

3. The slip as claimed in at least one of the preceding claims, wherein the borate c) is selected from the group consisting of lithium borate, potassium borate, sodium borate, calcium borate and borax.

4. The slip as claimed in at least one of the preceding claims, wherein the water-insoluble boron compound d) is selected from the group consisting of boron carbide, metal borides and elemental boron.

5. The slip as claimed in at least one of the preceding claims, wherein the organic compound e) is selected from the group consisting of synthetic polymers, natural polymers, waxes, oils and phosphate esters.

6. The slip as claimed in at least one of the preceding claims, wherein the organic compound e) is a polyvinyl butyral.

7. The slip as claimed in at least one of the preceding claims, wherein the BN of component a) is a BN powder having an average particle size of 1-30 µm, preferably 2-15 µm.

8. The slip as claimed in at least one of the preceding claims, wherein the boehmite nanoparticles b) have an average particle size of 1-100 nm, preferably 1-40 nm, particularly preferably 2-20 nm.

9. The slip as claimed in at least one of claims 2-8, wherein the hard materials g) are selected from the group consisting of Al₂O₃, ZrO₂, TiO₂ and SiC.

10. The slip as claimed in at least one of claims 2-9, wherein the metal powder h) is selected from the group of the metals Al, Mg, Si, Zr, Sn, Zn, their mixtures and their alloys, preferably from the group of light metals having a melting point below 800°C, particularly preferably Al, Mg, their mixtures and alloys.

11. A process for producing a water-containing slip as claimed in at least one of claims 1-10, which comprises the steps
i) production of a boehmite sol in an aqueous medium,
ii) addition of the remaining constituents with simultaneous homogenization to produce the slip.

12. A coated body comprising a substrate, wherein the substrate is preferably selected from among metallic, ceramic or other inorganic substrates, having a coating applied thereto, wherein the coating has been produced from a slip as claimed in at least one of claims 1-10.

13. The coated body as claimed in claim 12, wherein the substrate is present in the form of a shaped part, a film, a woven fabric or a fiber.

14. The coated body as claimed in at least one of claims 12-13, wherein the coating has a thickness of 5-2000 µm, preferably 15-1000 µm, more preferably 30-500 µm.

15. A process for producing a coated body as claimed in at least one of claims 12-14, which comprises the steps
1) application of the slip as claimed in at least one of claims 1-10 to the substrate by one or more doctor blade coating, dipping, flooding, spin coating, spraying, brushing or painting steps,
2) drying of the coating obtained in this way,
3) baking of the coating.

16. The process as claimed in claim 15, wherein the baking in step 3) is effected in situ during use of the coated body in a foundry application.

17. The process as claimed in claim 15, wherein the baking in step 3) is carried out at elevated temperatures before use of the coated body.

18. The process as claimed in claim 15 and/or 17, wherein the baking in step 3) is carried out at temperatures of from 180 to 800°C.

19. The use of a coated body as claimed in at least one of claims 12-14 in the field of foundry applications, in particular light metal foundry applications, wherein the coated body is preferably a mold frame, a pouring spout or a container for keeping metal melts hot.

## Revendications

1. Enduit aqueux destiné à la réalisation d'un revêtement contenant du BN sur un substrat, comprenant, par rapport à la teneur en matière sèche dudit enduit,
a) 45-90 % en poids, de préférence 45-85 % en poids, de préférence encore 45-75 % en poids de BN,
b) 3-25 % en poids, de préférence 5-20 % en poids, de préférence encore 10-18 % en poids de nanoparticules de boehmite,
c) 0,5-5 % en poids, de préférence 1-4 % en poids, de préférence encore 1-3 % en poids d'un borate,
d) 2-30 % en poids, de préférence 5-25 % en poids, de préférence encore 5-20 % en poids d'au moins un composé de bore insoluble dans l'eau et différent des composants a) et c),
e) 2-30 % en poids, de préférence 3-20 % en poids, de préférence encore 3-15 % en poids d'un composé organique,
la teneur en matière sèche dudit enduit étant de 15-60 % en poids, de préférence de 20-40 % en poids, de préférence encore de 25-35 % en poids.

2. Enduit selon la revendication 1, comprenant en outre, par rapport à la compositions globale dudit enduit, au moins un des composants suivants
f) jusqu'à 2 % en poids, de préférence jusqu'à 1 % en poids, de préférence encore jusqu' à 0,5 % en poids d'acide borique,
g) jusqu'à 15 % en poids, de préférence 0,5-10 % en poids, de préférence encore 1-8 % en poids d'au moins une matière dure choisie parmi les oxydes, les carbures et les nitrures,
h) jusqu'à 15 % en poids, de préférence 0,5-10 % en poids, de préférence encore 1-8 % en poids d'au moins une poudre métallique.

3. Enduit selon au moins une des revendications précédentes, ledit borate c) étant choisi dans le groupe comprenant le borate de lithium, le borate de potassium, le borate de sodium, le borate de calcium et le borax.

4. Enduit selon au moins une des revendications précédentes, ledit composé de bore insoluble dans l'eau d) étant choisi dans le groupe comprenant le carbure de bore, les borures de métaux et le bore élémentaire.

5. Enduit selon au moins une des revendications précédentes, ledit composé organique e) étant choisi dans le groupe comprenant les polymères de synthèse, les polymères naturels, les cires, les huiles et les esters de phosphate.

6. Enduit selon au moins une des revendications précédentes, ledit composé organique e) étant un polyvinyle de butyral.

7. Enduit selon au moins une des revendications précédentes, ledit BN du composant a) étant une poudre de BN ayant une granulométrie moyenne de 1-30 µm, de préférence de 2-15 µm.

8. Enduit selon au moins une des revendications précédentes, lesdites nanoparticules de boehmite b) présentant une granulométrie moyenne de 1-100 nm, de préférence de 1-40 nm, avec une préférence particulière de 2-20 nm.

9. Enduit selon au moins une des revendications 2 à 8, lesdites matières dures g) étant choisies dans le groupe comprenant Al₂O₃, ZrO₂ et SiC.

10. Enduit selon au moins une des revendications 2 à 9, ladite poudre métallique h) étant choisie dans le groupe des métaux Al, Mg, Zr, Sn, Zn, leurs mélanges et leurs alliages, de préférence dans le groupe des métaux légers ayant un point de fusion inférieur à 800 °C, s'agissant avec une préférence particulière d'Al, de Mg et de leurs mélanges et alliages.

11. Procédé de préparation d'un enduit aqueux selon au moins une des revendications 1 à 10, comprenant les étapes
i) de préparation d'un sol de boehmite dans un milieu aqueux,
ii) d'ajout des autres composants en réalisant en même temps une homogénéisation, pour ainsi obtenir ledit enduit.

12. Corps revêtu, comprenant un substrat, ledit substrat étant préférentiellement choisi parmi les substrats métalliques, céramiques ou d'autres substrats inorganiques, pourvu d'un revêtement, ledit revêtement ayant été réalisé à partir d'un enduit selon au moins une des revendications 1 à 10.

13. Corps revêtu selon la revendication 12, ledit substrat se présentant sous forme d'une pièce moulée, d'une feuille, d'un tissu ou d'une fibre.

14. Corps revêtu selon au moins une des revendications 12 à 13, ledit revêtement ayant une épaisseur comprise entre 5 et 2.000 µm, de préférence entre 15 et 1.000 µm, de préférence encore entre 30 et 500 µm.

15. Procédé de réalisation d'un corps revêtu selon un moins une des revendications 12 à 14, comprenant les étapes
1) d'application de l'enduit selon au moins une des revendications 1 à 10 sur ledit substrat en réalisant un fois ou à plusieurs reprises une opération de raclage, d'immersion, de ruissellement, de projection, de pulvérisation, de brossage ou d'étalage.
2) de séchage du revêtement ainsi obtenu,
3) de cuisson du revêtement.

16. Procédé selon la revendication 15, la cuisson de l'étape 3 étant réalisée in situ, lorsque ledit corps revêtu est mis en oeuvre dans une application de fonderie.

17. Procédé selon la revendication 15, la cuisson de l'étape 3 étant réalisée au préalable de la mise en oeuvre dudit corps revêtu à des températures élevées.

18. Procédé selon les revendications 15 et/ou 17, la cuisson de l'étape 3) étant réalisée à des températures comprises entre 180 et 800 °C.

19. Utilisation d'un corps revêtu selon au moins une des revendications 12 à 14 dans le domaine des applications de fonderie, notamment des applications de fonderie de métaux légers, ledit corps revêtu étant préférentiellement une table de coulée, une rigole de coulée ou un récipient destiné à maintenir à température des métaux en fusion.
